# EUROPÄISCHE PATENTSCHRIFT

(11) **EP 0 170 045 B1**
(45) Veröffentlichungstag und Bekanntmachung des Hinweises auf die Patenterteilung: **02.03.1988**
(21) Anmeldenummer: 85107827.9
(22) Anmeldetag: 24.06.1985
(51) Int. Cl.: C25D 3/04, C25F 3/06, B41N 1/08

(54) **Verfahren zum gleichzeitigen Aufrauhen und Verchromen von Stahlplatten als Träger für lithographische Anwendungen**
Process for the simultaneous roughening and chrome plating of steel plates as supports for lithographic uses
Procédé pour le décapage et le chromage simultanés de plaques d'acier comme supports pour des utilisations lithographiques

(30) Priorität: 04.07.1984 DE 3424528
(43) Veröffentlichungstag der Anmeldung: 05.02.1986
(73) Patentinhaber: HOECHST AKTIENGESELLSCHAFT, 65926 Frankfurt am Main (DE)
(72) Erfinder: Pliefke, Engelbert, Dipl.-Chem., D-6200 Wiesbaden (DE)

(56) Entgegenhaltungen:
- AU-B- 428 636
- CH-A- 610 599
- DE-A- 2 908 846
- SOVIET INVENTIONS ILLUSTRATED, Sektion Ch, Woche B 23, 18. Juli 1979 DERWENT PUBLICATIONS LTD., London M 11
- PATENT ABSTRACTS OF JAPAN, unexamined applications, C Field, Vol. 7, No. 83, 7. April 1983 THE PATENT OFFICE JAPANESE GOVERNMENT Seite 103 C 160

## Beschreibung

Die vorliegende Erfindung betrifft ein Verfahren zum Aufrauhen und Verchromen von Stahlplatten für lithographische Anwendungen (Offsetdruckplattenträger) in ein- und demselben Elektrolyten.

Offsetdruckplatten, die im folgenden einfachheitshalber als Druckplatten bezeichnet werden, bestehen in der Regel aus einem Träger, auf dem mindestens eine strahlungsempfindliche Reproduktionsschicht aufgebracht ist, wobei diese entweder bei nicht vorbeschichteten Platten vom Verbraucher oder bei vorbeschichteten (vorsensibilisierten) Platten vom industriellen Hersteller auf den Träger aufgebracht wird.

Als Druckplattenträger werden vorwiegend metallische Werkstoffe eingesetzt, wobei hauptsächlich Aluminium und dessen Legierungen Verwendung finden. Aber auch Trägerplatten aus normalem Kohlenstoffstahl oder aus Stahllegierungen (Chromnickelstähle, Manganstähle etc.) kommen zur Anwendung.

Um bestimmte, für eine Druckplatte notwendige Eigenschaften, wie Haftungsvermögen gegenüber der Schicht, Differenzierung von hydrophilen und hydrophoben Bereichen mit bestimmtem Verhalten, Korrosionseigenschaften, Härte der Oberfläche, die wichtig für die Druckauflage ist, zu erzielen, wird die Druckplatte im allgemeinen einer Vorbehandlung unterworfen. Hierzu zählt beispielsweise die Modifizierung durch mechanische, chemische, elektrochemische Aufrauhung, die auch Körnung oder Ätzung genannt wird, eine chemische oder elektrochemische Oxidation der Oberfläche, eine Behandlung mit Hydrophilierungsmitteln oder eine Temperaturhärtung.

In den modernen, weitgehend kontinuierlich arbeitenden Hochgeschwindigkeitsanlagen der Hersteller von un- oder vorbeschichteten Druckplatten wird oftmals eine Kombination der genannten Modifizierungsarten angewendet.

Bei der Verwendung von Aluminium oder Aluminiumlegierungen besteht die Modifizierung meist aus einer Kombination aus mechanischer und/oder elektrochemischer Aufrauhung und einer anodischen Oxidation, gegebenenfalls mit einer anschließenden Hydrophilierungsstufe.

Trägerplatten auf der Basis von Aluminium werden in großem Umfang verwendet und haben sich weitgehend bewährt, wenn sie auch gegenüber Stahlplatten materialbedingt eine niedrigere mechanische Festigkeit und Abriebbeständigkeit aufweisen. Sie sind jedoch einer vorteilhaften magnetischen Befestigung auf den Druckzylindern nicht zugänglich. Die wünschenswerte Eigenschaft einer magnetischen Befestigung ist vor allem bei schnellaufenden Rollenmaschinen von Interesse.

Um besonders diesen Nachteil zu beseitigen, wurden Verfahren zur Herstellung von Mehrschichtplatten auf Aluminium- oder Stahlbasis geschaffen, wobei auf Platten mit Chromdeckschichten wegen ihrer Oberflächenhärte besonderes Augenmerk gerichtet wurde.

Aus der DE-A 25 44 295 sind z. B. Mehrschichtplatten bekannt, die aus einem Basisträger aus Aluminium oder Stahl bestehen, auf dem aus zwei verschiedenen Metallen hergestellte, druckende und nicht druckende Bereiche vorhanden sind. Hauptsächlich sind die druckenden Bereiche aus Kupfer, die nicht druckenden aus Chrom hergestellt.

Aus der EP-A- 0 020 021 ist ein Verfahren zur Herstellung von verchromten Metallplatten u. a. aus Stahl bekannt, die für lithographische Zwecke Anwendung finden. Die Herstellung der Druckplatte erfolgt in folgenden Schritten :
Vorreinigung
Spülung
Aufrauhung
Spülung
Verchromung
Spülung
Trocknung
Beschichtung

Die Aufrauhung wird in einer Lösung von Bifluoriden, die kathodische Verchromung in einem Bad aus Chromoxid und Schwefelsäure vorgenommen. In dieser Veröffentlichung wird darauf hingewiesen, daß vor allem die Bedingungen für die Spülvorgänge kritisch wird, da sonst keine einheitlichen Platten entstehen.

Aus der EP-A 0 097 502 ist die Verchromung von Stahlplatten als Basisträger für lithographische Zwecke bekannt, die folgende Schritte umfaßt :
Reinigung Gleichstromvorverchromung
Spülung Gleichstromhauptverchromung
Spülung Oberflächennachbehandlung

Die Vorverchromung wird in einem Bad aus Chromsäure und Salpetersäure, die Hauptverchromung in einem Bad aus Chromsäure und Schwefelsäure vorgenommen, wobei die Stromdichte und die Temperatur im zweiten Bad höher liegen. Die Nachbehandlung erfolgt durch Behandlung mit einer Lösung eines wasserlöslichen Polymeren wie z. B. Gummi arabicum und eines wasserlöslichen Salzes, wie z. B. Zinkacetat. Auch hier kommt den Spülvorgängen besondere Bedeutung zu.

Eine ähnliche mehrstufige Behandlung zur Herstellung von verchromten Stahlplatten ist aus der EP-A 0 097 503 bekannt. Der wesentliche Unterschied zur EP-A 0 097 502 liegt in den einzelnen Badzusammensetzungen.

Den genannten Verfahren haftet der Nachteil der Mehrstufigkeit an, wobei besonders auch auf die zwischengeschalteten Spülvorgänge geachtet werden muß. Außerdem müssen die in den einzelnen Stufen verwendten Bäder sehr genau aufeinander abgestimmt werden, da sonst die Endprodukte nicht den gewünschten Erfordernissen entsprechen. Insgesamt gesehen sind die bekannten Verfahren in ihrer Realisierung technisch aufwendig und führen im Endergebnis zu einer Verteuerung in der Herstellung der Platten.

Auch die Beseitung der in ihrer Zusammensetzung sehr unterschiedlich anfallenden aufgebrauchten Bäder und/oder der Spülwasser bringt Abwasserprobleme mit sich. Außerdem besitzen die Platten Rauhtiefen, die für die Verankerung der Kopierschicht nicht optimal sind.

Es stellte sich somit die Aufgabe, ein Verfahren zur Herstellung verchromter Stahlträger zur Anwendung in der Lithographie zu entwickeln, das technisch relativ einfach zu handhaben ist, wobei die hergestellten Platten neben den bekannten guten Eigenschaften wie zum Beispiel Härte, Korrosionsresistenz usw. eine Oberfläche aufweisen, die für die Aufnahme der Kopierschicht eine äußerst günstige Rauhigkeitstruktur zeigt.

Gelöst wird die vorstehend genannte Aufgabe durch ein Verfahren zur Herstellung von verchromten Stahlplatten zur Anwendung für lithographische Zwecke, wobei man die Stahlplatte elektrochemisch in einem Chromionen enthaltenden Säurebad behandelt, dessen kennzeichnendes Merkmal darin besteht, daß man die Stahlplatte in einem 10 bis 300 g/I Chromionen 1-50 g/I Chloridionen, Sulfationen sowie gegebenenfalls bis zu 100 g/I Strontiumionen enthaltenden Elektrolyten mit zunächst Wechselstrom aufrauht und teilverchromt und anschließend im gleichen Bad mittels Gleichstrom endverchromt, wobei man eine Strombehandlungszeit von 5 bis 300 Sekunden wählt.

Die Konzentration der Chromionen liegt zwischen 10 und 300 g/I, besonders zwischen 30 und 100 g/l, die der Chloridionen zwischen 1 und 50 g/I, die der Sulfationen zwischen 0,1 und 10 g/l und die der Strontiumionen zwischen 0 und 100 g/l. Die Wechselstromdichte liegt zwischen 10 und 150 Ndm2. besonders zwischen 30-100 A/dm². Die Gleichstromdichte liegt zwischen 10 und 70 A/dm². Falls notwendig kann auch ein Entschäumungsmittel zugesetzt werden.

Das erfindungsgemäße Verfahren wird entweder diskontinuierlich oder bevorzugt kontinuierlich mit Bändern oder Formaten aus Stahl oder seinen Legierungen durchgeführt. Insbesondere liegen die Verfahrensparameter in kontinuierlichen Verfahren während der Behandlung in folgenden Bereichen : die Temperatur des Elektrolyten zwischen 20 und 60 °C, die Verweilzeit eines Materialpunkts im Elektrolyten zwischen 10 und 300 sec und die Elektrolytströmungsgeschwindigkeit an der Oberfläche des Materials zwischen 5 und 100 cm/sec. In diskontinuierlichen Verfahren liegen die genannten Stromdichten eher im unteren Teil und die Verweilzeiten eher im oberen Teil der jeweils angegebenen Bereiche ; auf die Strömung des Elektrolyten kann dabei auch verzichtet werden.

Der Stufe der elektrochemischen Aufrauhung und Verchromung zur Herstellung des Druckplatten-Trägermaterials aus Stahl können auch eine oder mehrere Nachbehandlungsstufen nachgeschaltet werden. Dabei wird unter Nachbehandeln insbesondere eine hydrophilierende chemische oder elektrochemische Behandlung des Stahlträgers verstanden, beispielsweise eine elektrochemische Behandlung (Anodisierung) in einer wäßrigen Alkalisilikat-Lösung nach der DE-A 25 32 769, eine Tauchbehandlung in einer wäßrigen Alkalisilikatlösung nach der DE-A 14 71 707 oder eine Tauchbehandlung des Materials in einer wäßrigen Polyvinylphosphonsäure-Lösung nach der DE-A 16 21 478. Diese Nachbehandlungsstufen dienen insbesondere dazu, die bereits für viele Anwendungsgebiete ausreichende Hydrophilie des Trägermaterials noch zusätzlich zu steigern, wobei die übrigen erwünschten Eigenschaften mindestens erhalten bleiben.

Unter Stahl sollen im folgenden alle Stähle verstanden werden, die in dem angegebenen Elektrolyten aufgerauht und verchromt werden können, d. h. es sind sowohl unlegierte als auch entsprechend legierte Stähle erfindungsgemäß einsetzbar. Wenn das Verfahren auch bei Stählen wirksam ist, die einen höheren C-Gehalt aufweisen, so werden besonders gleichmäßige Aufrauhungen vor allem bei Stählen erzielt, deren C-Gehalt 0,1 % nicht überschreitet.

Als aufbringbare lichtempfindliche Reproduktionsschichten sind grundsätzlich alle Schichten geeignet, die nach dem Belichten - gegebenenfalls mit einer nachfolgenden Entwicklung und/oder Fixierung - eine bildmäßige Fläche liefern, von der gedruckt werden kann und/oder die ein Reliefbild einer Vorlage darstellt. Sie werden entweder beim Hersteller von vorsensibilisierten Druckplatten oder von sogenannten Trockenresists oder direkt vom Verbraucher auf eines der üblichen Trägermaterialien mittels bekannter Verfahren aufgebracht.

Zu den lichtempfindlichen Reproduktionsschichten zählen solche, wie sie z. B. in « Light-Sensitive Systems von Jaromir Kosar, John Wiley & Sons Verlag, New York 1965, beschrieben werden. Ungesättigte Verbindungen enthaltende Schichten, in denen diese Verbindungen beim Belichten isomerisiert, umgelagert, cyclisiert oder vernetzt werden (Kosar, Kapitel 4) ; photopolymerisierbare Verbindungen enthaltende Schichten, in denen Monomere oder Präpolymere gegebenenfalls mittels eines Initiators beim Belichten polymerisieren (Kosar, Kapitel 5), sowie o-Diazo-chinone wie Naphthochinondiazide, p-Diazo-chinone oder Diazoniumsalz-Kondensate enthaltende Schichten (Kosar, Kapittel 7).

Zu den geeigneten Schichten zählen auch die elektrophotographischen Schichten, d. h. solche, die einen anorganischen oder organischen Photoleiter enthalten.

Außer den lichtempfindlichen Substanzen können die Kopierschichten selbstverständlich noch andere, übliche Bestandteile wie. z. B. Harze, Farbstoffe, Pigmente, Netzmittel, Sensibilisatoren, Haftvermittler, Indikatoren oder Weichmacher als Hilfsmittel enthalten. Insbesondere können die folgenden lichtempfindlichen Massen oder Verbindungen bei der Beschichtung der Trägermaterialien eingesetzt werden :
positiv arbeitende o-Chinondiazid-, bevorzugt o-Naphthochinon-diazid-Verbindungen, die beispielsweise in den DE-A 854 890, 865 109, 879 203, 894 959, 938 233, 11 09 521, 11 44 705, 11 18 606, 11 20 273 und 11 24 817 beschrieben werden ;
negativ arbeitende Kondensationsprodukte aus aromatischen Diazoniumsalzen und Verbindungen mit aktiven Carbonylgruppen, bevorzugt Kondensationsprodukte aus Diphenylamindiazoniumsalzen und Formaldehyd, die beispielsweise in den DE-A 596 731, 11 38 399,11 38 400, 11 38 401,11 42 871, 11 54 123, den US-A 2 679 498 und 3 050 502 und der GB-A 712 606 beschrieben werden.

Weiterhin können negativ arbeitende Mischkondensationsprodukte aromatischer Diazoniumverbindungen verwendet werden, beispielsweise solche nach der DE-A 20 24 244, die mindestens je eine Einheit der allgemeinen Typen (A-D)ₙ und B-verbunden durch ein zweibindiges, von einer kondensationsfähigen Carbonylverbindung abgeleitetes Zwischenglied - aufweisen. Dabei sind die Symbole wie folgt definiert : A ist der Rest einer mindestens zwei aromatische carbo- und/oder heterocyclische Kerne enthaltenden Verbindung, die in saurem Medium an mindestens einer Position zur Kondensation mit einer aktiven Carbonylverbindung befähigt ist. D ist eine an ein aromatisches Kohlenstoffatom von A gebundene Diazoniumsalzgruppe, n ist eine ganze Zahl von 1 bis 10 und B der Rest einer von Diazoniumgruppen freien Verbindung, die in saurem Medium an mindestens einer Position des Moleküls zur Kondensation mit einer aktiven Carbonylverbindung befähigt ist.

Positiv arbeitende Schichten wie solche nach der DE-A-2610 842, die eine bei Bestrahlung Säure abspaltende Verbindung, eine Verbindung, die mindestens eine durch Säure abspaltbare C-o-C-Gruppe aufweist (z. B. eine Orthocarbonsäureestergruppe oder eine Carbonsäureamidacetalgruppe) und gegebenenfalls ein Bindemittel enthalten, können Verwendung finden.

Weiterhin verwendbar sind negativ arbeitende Schichten aus photopolymerisierbaren Monomeren, Photoinitiatoren, Bindemitteln und gegebenenfalls weiteren Zusätzen. Als Monomere werden dabei beispielsweise Acryl- und Methacrylsäureester oder Umsetzungsprodukte von Diisocyanaten mit Partialestern mehrwertiger Alkohole eingesetzt, wie es beispielsweise in den US-A 2760863 und 3060023 und den DE-A-2 064 079 und 2361 041 beschrieben wird. Als Photoinitiatoren eignen sich u.a. Benzoin, Benzoinether, Mehrkernchinone, Acridinderivate, Phenazinderivate, Chinoxalinderivate oder synergistische Mischungen verschiedener Ketone. Als Bindemittel kann eine Vielzahl löslicher organischer Polymere Einsatz finden, z. B. Polyacetalharze, Polyamide, Polyester, Alkydharze, Polyvinylalkohol, Polyvinylpyrrolidon, Polyethylenoxid, Gelatine oder Celluloseether.

Brauchbar sind auch negativ arbeitende Schichten gemäß der DE-A 3 036 077, die als lichtempfindliche Verbindung ein Diazoniumsalz-Polykondensationsprodukt oder eine organische Azidoverbindung und als Bindemittel ein hochmolekulares Polymeres mit seitenständigen Alkenylsulfonyl- oder Cycloalkenylsulfonylurethan-Gruppen enthalten.

Es können auch photohalbleitende Schichten, wie sie z. B. in den DE-A 1 117 391, 1 522497. 1 572 312, 2322046 und 2 322 047 beschrieben werden, auf die Trägermaterialien aufgebracht werden, wodurch hochlichtempfindliche, elektrophotographische Schichten entstehen.

Die nach dem erfindungsgemäßen Verfahren aufgerauhten und verchromten Druckplattenträger weisen eine gleichmäßige Oberflächentopographie auf, was in positiver Weise die Auflagestabilität und die Wasserführung beim Drucken von aus diesen Trägern hergestellten Druckformen beeinflußt. Es treten wenig « Narben » (mit der Umgebungsaufrauhung verglichen markante Vertiefungen) auf ; diese können sogar nahezu vollständig unterdrückt sein. Außerdem sind die erzielten Rauhtiefenwerte besonders günstig für das Aufbringen von Kopierschichten. Diese Oberflächeneigenschaften lassen sich ohne besonders großen verfahrensmäßigen und apparativen Aufwand realisieren.

Die vorliegende Erfindung wird anhand der folgenden Beispiele näher erläutert, ohne daß eine Einschränkung auf die dargestellten Ausführungsformen bestehen soll.

### Beispiele 1 bis 16, 19 und 20 sowie Vergleichsbeispiele 17 und 18

Zur Verwendung kamen entzunderte und entfettete Stahlbleche im Format 40 x 60 cm in einer Stärke von 0,28 cm. Die Bleche wurden in einer dem Elektrolyten entsprechenden Lösung eingetaucht, um sie von eventuell vorhandenen Beizresten zu befreien. Es wurden bei den Beispielen 1 bis 18 Stahlqualitäten mit folgender Zusammensetzung verwendet :

Bei den Beispielen 19 und 20 betrug' der Mn-Gehalt 0,4 %. Die übrigen Werte entsprachen den Angaben für die Beispiele 1 bis 18.

Die Bleche wurden bei den in der Tabelle angegebenen Bedingungen aufgerauht und verchromt. Die Güte der Aufrauhung wurde visuell mittels eines mikroskopes festgestellt. Es wurde eine Einordnung in 10 Qualitätsstufen (Oberflächentopographie) vorgenommen, wobei eine vollständig homogen aufgerauhte und narbenfreie Oberfläche die Qualitätsstufe « 1 » erhielt. Die Qualitätsstufe « 10 erhielt eine völlig ungleichmäßig aufgerauhte Oberfläche (stark unterschiedliche Rauhtiefen) und/odereine Oberfläche, die dicke Narben von mehr als 100 µm Tiefe aufwies.

Die Rauhtiefe wurde mit einem Rautiefenmaßgerät (Perth-o-meter C5D) bestimmt. Die angegebene gemittelte Rauhtiefe (R_{z}) ergab sich aus Messungen an 10 verschiedenen Stellen der Probe.

Wie die Tabelle erkennen läßt, sind sowohl die Oberflächentopographie als auch die Rauhtiefenwerte bei der Wechselstrom-/Gleichstrombehandlung in dem gleichen Elektrolyten gegenüber einer reinen Gleichstrombehandlung wesentlich verbessert.

### (Siehe Tabelle Seite 6 f.)

### Druckplattenherstellung

Eine gemäß Beispiel 1 behandelte Platte wurde einem Spülvorgang mit Wasser zur Entfernung des anhaftenden Elektrolyten unterworfen und getrocknet. Die aufgerauhte und verchromte Platte wurde mit einer positiv arbeitenden Kopierschicht versehen. Die Kopierschicht bestand aus

6,6 Gew.-Teilen Kresol-Formaldehyd-Novolak (mit dem Erweichungsbereich von 105-120 °C nach DIN 53 181).

1,1 Gew.-Teilen des 4-(2-Phenyl-prop-2-yl)-phenylesters der Naphthochinon-(1,2)-diazid-(2)-sulfonsä- u re-(4),

0,6 Gew.-Teilen 2,2'-Bis-naphthochinon-(1,2)-diazid-(2) sulfonyloxy-(5)-dinaphthyl-(1,1')-methan,

0,24 Gew.-Teilen Naphthochinon-(1,2)-diazid-(2)-sulfochlorid-(4),

0,08 Gew.-Teilen Kristallviolett,

91,36 Gew.-Teilen eines Gemisches aus 4 Vol.-Teilen Ethylenglykolmonomethylether, 5 Vol.-Teilen Tetrahydrofuran und 1 Vol.-Teil Essigsäurebutylester.

Nach dem Belichten und Entwickeln konnten mit der so gefertigten Platte etwa 80 000 Drucke hergestellt werden, ohne daß irgendwelche Störungen auftraten.

## Patentansprüche

1. Verfahren zur Herstellung von verchromten Stahlplatten zur Anwendung für lithographische Zwecke, wobei man die Stahlplatte elektrochemisch in einem Chromionen enthaltenden Säurebad behandelt, dadurch gekennzeichnet, daß man die Stahlplatte in einem 10 bis 300 g/I Chromionen, 1-50 g/I Chloridionen, Sulfationen sowie gegebenenfalls bis zu 100 g/I Strontiumionen enthaltenden Elektrolyten zunächst mit Wechselstrom aufrauht und teilverchromt und anschließend im gleichen Bad mittels Gleichstrom endverchromt, wobei man eine Strombehandlungszeit von 5 bis 300 Sekunden wählt.

2. Verfahren nach Anspruch 1, dadurch gekennzeichnet, daß man die Konzentration der Chromionen auf 30 bis 100 g/l, einstellt.

3. Verfahren nach einem der Ansprüche 1 oder 2, dadurch gekennzeichnet, daß man die Konzentration der Sulfationen auf 0,1 bis 10 g/I einstellt.

4. Verfahren nach einem der Ansprüche 1 bis 3, dadurch gekennzeichnet, daß man mit einer Wechselstromdichte zwischen 10 und 150 A/dm², vorzugsweise zwischen 30 und 100 A/dm², arbeitet.

5. Verfahren nach einem der Ansprüche 1 bis 4, dadurch gekennzeichnet, daß man mit einer Gieichstromdichte zwischen 10 und 100 Aldm², vorzugsweise zwischen 10 und 70 A/dm², arbeitet.

6. Verfahren nach einem der Ansprüche 1 bis 5, dadurch gekennzeichnet, daß man die Temperatur des Elektrolyten während der Behandlung auf 20 bis 60 °C hält.

7. Verfahren nach einem der Ansprüche 1 bis 6, dadurch gekennzeichnet, daß man die Strömungsgeschwindigkeit des Elektrolyten an der Oberfläche des Materials auf 5 bis 100 cm/sec einstellt.

## Claims

1. A process for the production of a chromium-plated steel plate to be used for lithographic purposes, the steel plate being treated electrochemically in an acid bath containing chromium ions, which comprises first graining and partly chromium-plating the steel plate in an electrolyte containing 10 to 300 g/I of chromium ions, 1 to 50 g/I of chloride ions, sulfate ions and, if appropriate, up to 100 g/l of strontium ions, with alternating current, and then, in the same bath, carrying out a treatment with direct current for final chromium-plating, whereby the treatment with current is performed over a period of 5 to 300 seconds.

2. The process as claimed in claim 1, wherein the concentration of the chromium ions is adjusted to 30-100 g/I.

3. The process as claimed in either of claims 1 or 2, wherein the concentration of the sulfate ions is adjusted to 0.1-10 g/I.

4. The process as claimed in any of claims 1 to 3, which is operated at an alternating-current density between 10 and 150 A/dm², preferably between 30 and 100 A/dm².

5. The process as claimed in any of claims 1 to 4, which is operated at a direct-current density between 10 and 100 A/dm², preferably between 10 and 70 Aldm².

6. The process as claimed in any of claims 1 to 5, wherein the temperature of the electrolyte during the treatment is maintained at 20 to 60 °C.

7. The process as claimed in any of claims 1 to 6, wherein the flow velocity of the electrolyte on the surface of the material is adjusted to 5-100 cm/second.

## Revendications

1. Procédé de préparation de plaques d'acier chromées pour l'emploi dans des buts lithographiques, la plaque d'acier étant traitée électrochimiquement dans un bain acide contenant des ions chrome caractérisé en ce que l'on fait tout d'abord par emploi de courant alternatif un grainage et un chromage partiel de la plaque d'acier dans un électrolyte contenant 10 à 300 g/I d'ions chrome, 1 à 50 g/1 d'ions chlorure, des ions sulfate et éventuellement jusqu'à 100 g/l d'ions strontium et ensuite, par emploi de courant continu, dans le même bain, un chromage final en choisissant une durée de traitement par le courant de 5 à 300 secondes.

2. Procédé selon la revendication 1, caractérisé en ce que l'on ajuste la concentration des ions chrome à une valeur de 30 à 100 g/I.

3. Procédé selon la revendication 1 ou 2, caractérisé en ce que l'on ajuste la concentration des ions sulfate à une valeur de 0,1 à 10 g/I.

4. Procédé selon l'une des revendications 1 à 3, caractérisé en ce que l'on opère avec une densité de courant alternatif comprise entre 10 et 150 A/dm², de préférence entre 30 et 100 A/dm².

5. Procédé selon l'une des revendications 1 à 4, caractérisé en ce que l'on opère avec une densité de courant continu comprise entre 10 et 100 A/dm², de préférence entre 10 et 70 A/dm².

6. Procédé selon l'une des revendications 1 à 5, caractérisé en ce que l'on maintient la température de l'électrolyte pendant le traitement à un niveau de 20 à 60 °C.

7. Procédé selon l'une des revendications 1 à 6, caractérisé en ce que l'on ajuste la vitesse d'écoulement de l'électrolyte à la surface du matériau à une valeur de 5 à 100 cm/s.
